# EUROPÄISCHE PATENTSCHRIFT

(11) **EP 3 061 838 B1**
(45) Veröffentlichungstag und Bekanntmachung des Hinweises auf die Patenterteilung: **13.03.2019**
(21) Anmeldenummer: 16157945.3
(22) Anmeldetag: 29.02.2016
(51) Int. Cl.: C21D 8/06, C21D 9/52, C21D 1/25, C21D 9/46, C22C 38/02, C22C 38/04, C22C 38/18, C22C 38/38

(54) **BLANKES BAINITISCHES LANGPRODUKT UND VERFAHREN ZU DESSEN HERSTELLUNG**
BLANK BAINITE LONG PRODUCT AND METHOD FOR PRODUCING THE SAME
PRODUIT LONGITUDINAL BAINITIQUE NU ET SON PROCÉDÉ DE FABRICATION

(30) Priorität: 27.02.2015 EP 15156898
(43) Veröffentlichungstag der Anmeldung: 31.08.2016
(73) Patentinhaber: Swiss Steel AG, 6020 Emmenbrücke (CH)
(72) Erfinder: LEMBKE, Mirkka Ingrid, 6003 Luzern (CH); OLSCHEWSKI, Guido, 6275 Ballwil (CH); HAUPT-PETER, Heiko, 6020 Emmenbrücke (CH); ROELOFS, Hans, 6285 Hitzkirch (CH)
(74) Vertreter: Schmauder & Partner AG Patent- & Markenanwälte VSP

(56) Entgegenhaltungen:
- EP-A1- 1 870 482
- EP-A1- 2 103 704
- EP-A1- 2 557 184
- WO-A1-2012/048841
- WO-A2-2011/124851

## Beschreibung

### Technisches Gebiet

Die Erfindung betrifft ein blankes bainitisches Langprodukt gemäss dem Oberbegriff des Anspruchs 1 sowie Verwendungen davon und ein Verfahren zu dessen Herstellung.

### Stand der Technik

Tendenzen zum Downsizing oder Forderungen nach höherer Leistung bei geringerer Umweltbelastung in der Automobilindustrie führen zum Einsatz neuer Werkstoffe mit höherer Festigkeit.
Kontinuierlich aus der Umformhitze abgekühlte bainitische Stähle bieten dabei unter statischer Last ähnliche Festigkeits-und Zähigkeitseigenschaften wie wärmebehandelte Stähle mit Vergütungsgefüge. Während sich Vergütungsstähle unter dynamischer Last jedoch entfestigen, findet man bei den bainitischen Stählen eine Verfestigung. Aufgrund des TRIP-Effekts (verformungsinduzierte Umwandlung von Austenit in Martensit) verhalten sich bainitische Stähle auch vorteilhafter bei Überlasten (Spannungsspitzen). Dies macht sich in einer höheren Zeitfestigkeit bemerkbar.
Bei gleicher Ausgangsfestigkeit sind die Ermüdungseigenschaften (Dauerfestigkeit, Zeitfestigkeit, Kerbempfindlichkeit, Lebensdauer) der bainitischen Stähle den Vergütungsstählen deshalb deutlich überlegen.

Durch den Einsatz von bainitischen Werkstoffen mit einer Zugfestigkeit von ca. 1 '300 MPa liesse sich beispielsweise die Leistungsfähigkeit von Common-Rails oder Injektoren und damit des gesamten Verbrennungsmotors steigern. Die WO 2009/090155 A1 beschreibt eine solche Anwendung für einen bainitischferritischen Werkstoff ohne TRIP-Effekt.

Trotz der Vorteile haben sich diese innovativen Stähle bisher nur vereinzelt durchsetzen können. Die hohe Festigkeit bringt neue Herausforderungen für die Teilefertigung mit sich. In spanenden Prozessen erhöhen sich die Schnittkräfte und die Temperaturen am Werkzeug. Dies führt zu einer kürzeren Werkzeugstandzeit bzw. zu einer geringeren Produktivität. Durch Optimierung von Werkzeuggeometrie und Zerspanungsparametern können Produktivitätsverluste häufig teilweise wieder kompensiert werden (siehe z.B. Biermann, D.; Hartmann, H. Herausforderungen bei der Zerspanung höherfester Stähle. In: Stahl- und Gusszerspanung 2013 - Innovative Bearbeitungsverfahren für die wirtschaftliche Fertigung, 12.11.-13.11. 2013, Kassel, ISBN 978-3-942980-33-3, S. 129-138.) Die inverse Korrelation zwischen Zerspanbarkeit und Festigkeit bleibt dennoch bestehen.

Es gibt deshalb einen Bedarf an zerspanungsverbesserte hochfeste bainitische Stähle. Dies gilt insbesondere für Blankstahlprodukte, die in gezogener Ausführung für die spanende Bauteilfertigung eingesetzt werden.

EP 2103704 A1 beschreibt ein solches Produkt. Durch das dort beschriebene Herstellverfahren kann auf die Zugabe von Aluminium und Titan verzichtet werden. Dadurch wird die Bildung von abrasiv wirkenden Oxideinschlüssen vermieden. Ein hoher Schwefelgehalt von 0.04 bis 0.25% verbessert die Zerspanbarkeit zusätzlich. Der Schwefel bildet mit Mangan Sulfideinschlüsse, die einerseits den Spanbruch erleichtern und andererseits eine schützende Schicht auf dem Werkzeug bilden. Die Werkzeugstandzeit und die Produktivität werden dadurch erhöht. Gleichzeitig sind die Mangansulfide aber auch Materialschwachstellen, an denen unter dynamischer Last Risse entstehen können. Dies reduziert die Lebenserwartung von dynamisch belasteten Bauteilen. Für hoch beanspruchte Sicherheitsbauteile kann dieser Stahl deshalb nicht eingesetzt werden.

EP 1426453 A1 beschreibt ein Schmiedebauteil aus einem bainitischen Stahl, der für die spanende Bearbeitung geeignet sein soll. Die gute Zerspanbarkeit wird in diesem Fall ebenfalls erst durch Legieren mit Schwefel, Tellur, Selen, Wismut oder Blei erreicht (siehe dort Ansprüche 6 und 7). Sowohl die Umweltverträglichkeit als auch die Eignung für hochbeanspruchte Bauteile wird dadurch eingeschränkt.

WO 2011/124851 betrifft Bauteile, die durch Schmieden oder spanabhebende Bearbeitung von Langstahl hergestellt werden. Es handelt sich also um nicht gezogene Bauteile, die bekanntermassen ein vergleichsweise niedriges Streckgrenzenverhältnis aufweisen. Die darin beschriebenen Stähle weisen einen geringen Siliziumgehalt von höchstens 0.1 Gew.-% auf.

EP 2103704 A1 beschreibt ein bainitisches Langprodukt mit einem Schwefelanteil von mindestens 0.04 Gew.-%, wobei aufgrund des Herstellungsverfahrens ein Verhältnis von Dehngrenze zu Zugfestigkeit von höchstens 0.82 erreicht wird.

WO 2011/124851 A2 beschreibt ein bainitisches Bauteil mit einem Verhältnis von Dehngrenze zu Zugfestigkeit von höchstens 0.80.

Ein in der Zerspanung gut bearbeitbares blankes bainitisches Langprodukt in einem Abmessungsbereich von 5.0 bis 70 mm mit bainitischer Gefügestruktur steht heute für die Anwendung in dynamisch stark beanspruchten Bauteilen noch nicht zur Verfügung.

### Darstellung der Erfindung

Aufgabe der Erfindung ist es, ein blankes bainitisches Langprodukt bereitzustellen, mit dem insbesondere die obigen Nachteile vermieden werden. Weitere Aufgaben der Erfindung betreffen Verwendungen des erfindungsgemässen Langprodukts. Noch eine weitere Aufgabe der Erfindung besteht darin, ein Verfahren zur Herstellung eines blanken bainitischen Langprodukts anzugeben.

Die Bezeichnung "blankes Langprodukt" bezieht sich auf ein gezogenes, kalt umgeformtes Langprodukt nach DIN EN 10'277-1.

Gelöst werden diese Aufgaben durch das im Anspruch 1 definierte blanke bainitische Langprodukt, die in den Ansprüchen 5 und 6 definierten Verwendungen sowie das im Anspruch 8 definierte Herstellverfahren.

Die nachfolgenden Gehaltsangaben in Prozent (%) bzw. in Teilen pro Million ("parts per million, ppm") beziehen sich - sofern nicht ausdrücklich anders angegeben - auf Gewichtsanteile.
Das erfindungsgemässe blanke bainitische Langprodukt weist einen Gewichtsanteil von
0.16 bis 0.26 % Kohlenstoff,
0.60 bis 1.20% Silizium,
1.20 bis 1.70% Mangan,
0.70 bis 1.60% Chrom,
bis zu 0.20% Nickel,
bis zu 0.30% Molybdän,
bis zu 0.03% Schwefel,
bis zu 0.01 % Aluminium,
bis zu 0.03% Phosphor,
bis zu 0.25% Kupfer,
bis zu 0.001 % Bor,
bis zu 0.01 % Titan,
bis zu 0.01 % Vanadium
bis zu 0.01 % Niob
50 ppm bis 0.015% Stickstoff und
bis zu 0.01 % in oxidischen Einschlüssen gebundener Sauerstoff der Rest Eisen sowie stahlübliche Verunreinigungen,
wobei folgende Gefügebestandteile vorliegen
60 bis 80% Bainit,
5 bis 30% Martensit,
0.5 bis 8 % Ferrit und
3 bis 15% Restaustenit
und wobei der Zugversuch nach ISO 6892-1 ergibt:
eine Dehngrenze Rp0.2 = 950 bis 1'400 MPa
eine Zugfestigkeit Rm = 1'150 bis 1 '400 MPa und
eine Bruchdehnung A5 = 9.0 bis 17.0%
wobei 0.87 < Rp0.2/Rm < 0.99.
Das erfindungsgemässe Herstellungsverfahren umfasst folgende Schritte:
- Herstellen einer Stahllegierung mit einem Gewichtsanteil von
   0.16 bis 0.26 % Kohlenstoff,
   0.60 bis 1.20% Silizium,
   1.20 bis 1.70% Mangan,
   0.70 bis 1.60% Chrom,
   bis zu 0.20% Nickel,
   bis zu 0.30% Molybdän,
   bis zu 0.03% Schwefel,
   bis zu 0.01 % Aluminium,
   bis zu 0.03% Phosphor,
   bis zu 0.25% Kupfer,
   bis zu 0.001% Bor,
   bis zu 0.01% Titan,
   bis zu 0.01 % Vanadium
   bis zu 0.01% Niob
   50 ppm bis 0.015% Stickstoff und
   bis zu 0.01 % in oxidischen Einschlüssen gebundener Sauerstoff,
   der Rest Eisen sowie stahlübliche Verunreinigungen,
   und Vergiessen zu einer Form vordefinierten Formates ("Stahlherstellung");
- Wiedererwärmen des Einheitsformats, Warmwalzen zu Draht oder Stab und Abkühlen auf eine Temperatur unter 400°C mit einer Abkühlrate von 0.1 bis 8.0 K/s ("Walzen");
- chemische oder mechanische Entfernung der äusseren Eisenoxidhaut ("Entzundern") ;
- Ziehen des Walzstahls durch ein Werkzeug mit vordefiniertem Innenprofil ("Ziehen") bei einer Temperatur von 25 bis 600°C, wobei es sich vorzugsweise um ein Rund- oder Sechskantprofil handelt;
- mechanisches Richten zur Erzeugung einer geeigneten Geradheit ("Richten");
- Entspannen bei einer Temperatur von 250 bis 600°C ("Entspannen").

Bevorzugte Ausführungsformen sind in den abhängigen Ansprüchen definiert.

Der Zugversuch nach ISO 6892-1 ist ein Standardverfahren zur Charakterisierung der mechanischen Eigenschaften eines Werkstoffs. Die zugehörigen Begriffe sind in der Norm ISO 6892-1 definiert. Die Dehngrenze Rp0.2 gibt an, welche Spannung bei einer plastischen Dehnung von 0.2% vorliegt. Diese Messgrösse wird dann verwendet, wenn kein scharfer Übergang zwischen elastischem und plastischem Werkstoffverhalten vorliegt. Die Zugfestigkeit Rm ist die maximale Spannung im gemessenen Spannungs-Dehnungsdiagramm. Die Zugfestigkeit wird in dem Moment erreicht, an dem die Probe anfängt einzuschnüren (lokale Verjüngung des Probenquerschnitts). Die Bruchdehnung A5 ist die Verlängerung der Probe beim Zeitpunkt des Bruchs, wobei sich der Index 5 auf das Verhältnis der Anfangsmesslänge L0 zum Anfangsdurchmesser d0 bezieht.

Während warmumgeformte bainitische Produkte (Schmiedebauteil, Stabstahl usw.) eine geringe Dehngrenze Rp0.2 und damit auch ein niedriges Rp0.2/Rm-Verhältnis aufweisen (in den Beispielen aus EP 1425453 liegt das Rp0.2/Rm-Verhältnis zwischen 0.6 und 0.7), können durch die Kombination von Ziehen und anschliessender Entspannungsbehandlung nahezu beliebige Rp0.2/Rm-Verhältnisse zwischen 0.6 und 1.0 eingestellt werden.

Es wurde überraschend gefunden, dass sich die erfindungsgemässe Stahlzusammensetzung bei konstant vorgegebener Zugfestigkeit deutlich besser zerspanbar ist, wenn das Streckgrenzenverhältnis Rp0.2/Rm über 0.87 liegt. Die deutlich verbesserte Zerspanbarkeit äussert sich in markant längere Werkzeugstandzeiten.

Bei dem erfindungsgemäss hergestellten blanken bainitischen Langprodukt sind die Legierungskomponenten so gewählt, dass bei üblichen Abkühlraten aus der Walzhitze von 0.1 bis 8.0 K/s immer ein bainitisch-martensitisches Gefüge mit Zugfestigkeitsniveau von 900 bis 1'200 MPa resultiert, ohne dass kostspielige Legierungselemente und/oder spezielle Einrichtungen zur beschleunigten Abkühlung aus der Walzhitze verwendet werden müssen. Damit die erfindungsgemässe Eigenschaften eingestellt werden können, muss das Produkt im Temperaturbereich zwischen Raumtemperatur und 600 °C gezogen und anschliessend in einem Temperaturbereich von 250 und 600°C angelassen werden.

Im Ziehprozess werden bei Abzügen über 10% (=Querschnittsreduktion) Streckgrenzenverhältnisse Rp0.2/Rm von 0.90 bis 1.00, insbesondere von 0.95 bis 1.00, eingestellt. Beim anschliessenden Anlassen sinkt das Streckgrenzenverhältnis Rp0.2/Rm, wobei es erfindungsgemäss auf über 0.87 zu halten ist. Bei Anlasstemperaturen über 600°C fällt das Streckgrenzenverhältnis Rp0.2/Rm in der Regel unter diesem Wert.

Gemäss einer vorteilhaften Ausführungsform (Anspruch 2) liegt das Streckgrenzenverhältnis Rp0.2/Rm im Bereich von 0.87 bis 0.94.

Durch die untere Begrenzung des Kohlenstoffgehalts auf 0.16% wird in Kombination mit Mangan und Chrom sichergestellt, dass nur noch geringe Ferritanteile von 0.1 bis höchstens 8%, typischerweise 3 bis 5% im Gefüge vorliegen. Zu hohe Ferritanteile beeinträchtigen sowohl das Festigkeitsniveau wie auch die Kerbschlagzähigkeit des Produkts.

Durch die obere Begrenzung des Kohlenstoffs auf 0.26% wird gewährleistet, dass die Zugfestigkeit nicht über 1 '400 MPa ansteigt. Höhere Festigkeitswerte verschlechtern die Bearbeitbarkeit im nachgelagerten Ziehprozess oder Zerspanungsprozess. Höhere Kohlenstoffgehalte fördern ausserdem die Bildung von Karbiden, was die Duktilität nachteilig beeinflusst.

Silizium unterdrückt die Bildung von harten und in der Zerspanung abrasiven Fe₃C-Ausscheidungen (Zementit). Die gewählte Siliziumkonzentration erlaubt eine einstündige Anlassbehandlung bei 400°C, ohne dass sich grobe Zementitausscheidungen bilden können (in Anlehnung an die Beschreibung des karbidfreien Bainits in WO 96/22396). Da Silizium ein effizienter Mischkristallverfestiger im Bainit ist, muss sein Gehalt auf höchstens 1.2 Gew.-% begrenzt werden, um die maximal gewünschte Zugfestigkeit von 1 '400 MPa nicht zu überschreiten.

Durch die untere Begrenzung in Mangan auf 1.20 Gew.-% und Chrom auf 0.70 Gew.-% wird sichergestellt, dass bei Luftabkühlung ein bainitisches Gefüge aus der Umformhitze entstehen kann.

Bei einem zu hohen Mangangehalt werden die Manganseigerungen ausgeprägt und das Gefüge wird sehr inhomogen. Aus diesem Grund muss der Mangangehalt auf 1.70 Gew.-% begrenzt werden.

Chrom schnürt das Bainitgebiet ein, was die Bildung von Martensit begünstigt. Aus diesem Grund muss der Chromgehalt auf 1.60 Gew.-% begrenzt werden.

Falls der Stahl im Temperaturbereich zwischen 250 und 600°C angelassen werden soll, kann Molybdän legiert werden, um eine mögliche Anlassversprödung zu unterdrücken. Die Ausscheidung von Eisenkarbiden an den Primärkorngrenzen und einen damit verbundenen Zähigkeitsverlust kann so verhindert werden. Aus Kostengründen ist der Molybdängehalt so niedrig wie notwendig zu wählen und beträgt demnach höchstens 0.3 Gew.-%, insbesondere ungefähr 0.15 bis 0.28 Gew.-%.

Nickel verbessert die Kerbschlagzähigkeit und wirkt sich deshalb negativ auf die Zerspanbarkeit aus. Deshalb wird der Nickelgehalt auf 0.30 Gew.-% begrenzt und beträgt insbesondere ungefähr 0.05 bis 0.1 Gew.-%.

Schwefel ist ein Stahlschädling. Es bildet Mangansulfidausscheidungen und schwächt das Gefüge. Dies wirkt sich bei dynamisch belasteten Bauteilen negativ auf die Ermüdungsfestigkeit aus. Aus diesem Grund wurde der Schwefelgehalt auf 0.03 Gew.-% begrenzt. Vorzugsweise beträgt der Schwefelgehalt 0.010 bis 0.020 Gew.-% und insbesondere ungefähr 0.015 Gew.-%.

Die Zugabe von Aluminium ist für die erfindungsgemässe Herstellung des Produkts nicht zwingend und beträgt deshalb höchstens 0.01 Gew.-%, insbesondere 0.005 bis 0.009 Gew.-%.

Phosphor ist ein Stahlschädling. Es geht an die Austenitkorngrenzen und schwächt das Gefüge. Dies wirkt sich bei dynamisch belasteten Bauteilen negativ auf die Ermüdungsfestigkeit aus. Aus diesem Grund wurde der Phosphorgehalt auf 0.03 Gew.-% begrenzt und beträgt insbesondere 0.01 bis 0.02 Gew.-%.

Kupfer ist ein Stahlschädling. Bei hohen Kupfergehalten kommt es in der Warmumformung zu Rotbrüchigkeit. Aus diesem Grund ist der Kupfergehalt auf 0.25 Gew.-% begrenzt und beträgt insbesondere 0.1 bis 0.2 Gew.-%.

Es ist zu bemerken, dass die Elemente P, S, Mo, Ni, Al und Cu nicht zulegiert werden und deshalb auch in beliebig geringen Mengenanteilen vorhanden sein können.

Harte Oxid- oder Nitrideinschlüsse wirken sich ab einer gewissen Grösse negativ auf die Zerspanbarkeit aus. Insbesondere Titan (Titanoxide und grobe Titankarbonitride) und Aluminium (harte Al₂O₃-Verbindungen) verschlechtern sowohl die Zerspanbarkeit wie die Lebensdauer von dynamisch belasteten Bauteilen. Bei Niob und Vanadium muss ebenfalls von einer negativen Wirkung ausgegangen werden. Die Mikrolegierungselemente Titan, Niob und Vanadium werden deshalb auf 0.01 Gew.-% begrenzt.

Bor wird bei den bainitischen Stählen in der Regel legiert, um die Bildung von Ferrit zu unterdrücken. Damit das Bor in diesem Sinne wirksam ist, muss der im Stahl vorhandene Stickstoff mit Titan abgebunden werden. Da die Zugabe von Titan zu vermeiden ist, kann dieses Legierungskonzept hier nicht angewendet werden. Bor wird deshalb nur in Spuren bis 0.001 Gew.-% vorhanden sein.

Dem erfindungsgemäss hergestellten blanken bainitischen Langprodukt wird kein Aluminium zugegeben. In Kombination mit einem hohen Siliziumgehalt und einer geringen Kalziumzugabe am Ende der metallurgischen Behandlung sollen gemäss Anspruch 3 Oxideinschlüsse mit einem Al₂O₃-Gehalt von < 50 Gew.-% eingestellt werden. Vorzugsweise wird die metallurgische Behandlung gemäss Anspruch 4 so vorgenommen, dass weiche, glasartige Silikateinschlüsse mit folgenden relativen Gewichtsanteilen entstehen: 20 bis 50% CaO, 25 bis 65% SiO₂ und weniger als 30% Al₂O₃. Die Werkzeugstandzeit der in der Zerspanung eingesetzten Werkzeuge wird dann deutlich verlängert.

Stickstoff geht an die Austenitkorngrenzen und schwächt das Gefüge. Dies wirkt sich bei dynamisch belasteten Bauteilen negativ auf die Ermüdungsfestigkeit aus Aus diesem Grund wurde der Stickstoffgehalt auf höchstens 0.0150 Gew.-% begrenzt. Ohne erheblichen Aufwand wird eine Untergrenze von 50 ppm nicht unterschritten.

Vor der weiteren Bearbeitung des blanken bainitischen Langprodukts kann eine Wärmebehandlung bis 2 Stunden bei 300 bis 600°C gemäss Anspruch 7 sinnvoll sein. Durch die Kaltverfestigung eingebrachte Spannungen werden dadurch abgebaut.

### Wege zur Ausführung der Erfindung

Ein Ausführungsbeispiel der Erfindung wird nachfolgend unter Bezugnahme auf die Zeichnung näher beschrieben, dabei zeigt:
- Fig. 1: die Ergebnisse für die Werkzeugstandzeit bei zwei Werten der Werkstofffestigkeit Rm in Abhängigkeit des Streckgrenzenverhältnisses Rp0.2/Rm.
Im Rahmen eines Ausführungsbeispiels wurde eine Stahlschmelze "Stahl 1" vergossen und anschliessend zu Stabstahl gewalzt. Die Herstellung der Stahlschmelze erfolgte nach dem Elektrostahl-Verfahren mit einer sekundärmetallurgischen Behandlung an einem Pfannenstand und anschliessendem Vergiessen zu 150x150 mm²-Knüppeln in einer kontinuierlichen Stranggussanlage. Die Knüppel wurden danach in einem Hubbalkenofen auf 1'150 bis 1'200°C wieder erwärmt und anschliessend zu Stabstahl in Durchmesser ∅43 mm gewalzt. Die Abkühlung der Stäbe nach der Walzung erfolgte an Luft (Kühlrate ca. 1.0 K/s).

In der Blankstahlfertigung wurden die Stäbe zur Entfernung der Eisenoxidhaut kugelgestrahlt. Danach wurden die Stäbe entweder bei Raumtemperatur oder im Temperaturbereich zwischen 350 und 450°C durch einen mehrstufigen Ziehstein auf das Endmass von ∅40 mm gezogen und in einer Zweiwalzen-Richtmaschine gerichtet. Die abschliessende konduktive Erwärmung bei 350 resp. 500°C diente zur Abbau von verformungsinduzierte Oberflächenspannungen.

Die Zerspanbarkeit der gefertigten Varianten wurde in einem Standardtest am ISF in Dortmund geprüft. Als Versuchsproben kamen beidseitig plangedrehte und einseitig zentriergebohrte Stäbe mit einer Länge von 190 mm zum Einsatz. Die Versuche liefen unter Emulsion vom Typ Bechem Avantin 3309 mit einer Konzentration von ca. 6-8%. Das Drehwerkzeug (CNMG120404-PF4215) wurde so ausgewählt, dass mit dem Standardstahl 42CrMo4+QT (bei Rm ≈ 1'000 MPa) eine industriell übliche Bearbeitungszeit von 18 min ermöglicht werden, ohne das ein Verschleissmarkenbreitekriterium von V_{Bmax} ≤ 300 µm verletzt wird. Bei einem Vorschub f von 0.3 mm/U und einer Schnitttiefe aₚ von 1 mm betrug die Schnittgeschwindigkeit 200 m/min

Da sich die Zerspanbarkeit mit steigender Werkstofffestigkeit Rm abnimmt (die Werkzeugstandzeit verkürzt sich), macht ein vergleichender Test nur bei konstanter Werkstofffestigkeit Sinn. Bei vorgegebener Stahlzusammensetzung lassen sich durch die Variation der Produktions- und Wärmebehandlungsparameter jedoch nicht beliebige Kombinationen von Zugfestigkeit Rm und Streckgrenzenverhältnis Rp0.2/Rm einstellen. Aus diesem Grund wurden die hergestellten Varianten mit dem Stahl 2 und mit aus der Literatur bekannten Referenzstählen Stahl 3 und Stahl 4 verglichen, die ebenfalls am ISF in Dortmund mit demselben Testverfahren charakterisiert worden waren.

Tabelle 1 zeigt die Stahlzusammensetzungen, die für diesen Vergleich verwendet wurden. Die Zusammensetzung der vorhandenen oxidischen Einschlüssen wurde im Rasterelektronenmikroskop mit EDX analysiert. Die mittlere Zusammensetzung (bei 2'222 gemessene Einschlüssen) im normierten Dreistoffsystem CaO-Al₂O₃-SiO₂ war CaO = 46.3%, Al₂O₃ = 27.9%, SiO₂ = 25.8%.

Die Gefügebestandteilen von Stahl 1 wurden quantitativ im Rasterelektronenmikroskop (für Bainit und Ferrit) und im Röntgendiffraktometer (für Restaustenit) bestimmt. Innerhalb der Messgenauigkeit sind die Unterschiede der drei Varianten gering. Die Ergebnisse sind in der Tabelle 2 für die verschiedenen Wärmebehandlungen dargestellt. Bei Stahl 2 liegt ein 100%-iges Vergütungsgefüge (angelassener Martensit) vor. Die Stähle 3 und 4 weisen ähnlich wie Stahl 1 ein Mischgefüge aus Bainit, Martensit und Restaustenit auf.

**Tabelle 1**

| | Stahl 1* | Stahl2 | Stahl3 | Stahl4 |
|---|---|---|---|---|
| | Gew.-% | Gew.-% | Gew.-% | Gew.-% |
| C | 0.17 | 0.51 | 0.22 | 0.17 |
| Si | 1.20 | 0.26 | 0.49 | 1.46 |
| Mn | 1.49 | 0.67 | 1.72 | 1.52 |
| P | 0.015 | 0.016 | 0.019 | 0.013 |
| S | 0.015 | 0.007 | 0.013 | 0.017 |
| Cr | 1.21 | 1.06 | 1.58 | 1.32 |
| Mo | 0.28 | 0.20 | 0.30 | 0.06 |
| Ni | 0.07 | 0.18 | 0.19 | 0.16 |
| Al | 0.005 | 0.029 | 0.005 | 0.016 |
| B | - | - | - | 0.0021 |
| Cu | 0.11 | 0.22 | 0.015 | 0.13 |
| Nb | - | - | 0.095 | 0.029 |
| Ti | - | - | 0.032 | 0.029 |
| N | 0.0099 | 0.0070 | 0.0258 | 0.0113 |

| | | | | |
|---|---|---|---|---|
| *erfindungsgemäss | | | | |

**Tabelle 2**

| | Bainit | Martensit | Restaustenit | Ferrit |
|---|---|---|---|---|
| | % | % | % | % |
| *Gezogen bei RT** Entspannt bei 350°C* | 71±3 | 23±5 | 3±3 | 3±1 |
| *Gezogen bei 400°C Entspannt bei 350°C* | 72±3 | 18±5 | 7±3 | 3±1 |
| *Gezogen bei 400°C Entspannt bei 500°C* | 76±3 | 11±5 | 9±3 | 4±1 |

| | | | | |
|---|---|---|---|---|
| **RT=Raumtemperatur | | | | |

Tabelle 3 zeigt die Ergebnisse für die Werkzeugstandzeit bei einer ausgewählten Werkstofffestigkeit von Rm = 1'230 ± 30 MPa. Die Korrelation zwischen Streckgrenzenverhältnis Rp0.2/Rm und Werkzeugstandzeit wurde überraschend festgestellt. Durch Erhöhung des Rp0.2/Rm-Verhältnisses konnte die Werkzeugstandzeit mehr als verdoppelt werden.

**Tabelle 3**

| | A5 | Rm | Rp0.2/Rm | Standzeit (V_{B} = 300 µm) |
|---|---|---|---|---|
| | % | MPa | MPa | Min |
| Stahl 1* *Gezogen bei RT Entspannt bei 350°C* | 11.6 | 1234 | 0.94* | 12 |
| Stahl 1* *Gezogen bei 400°C Entspannt bei 350°C* | 10.5 | 1231 | 0.99* | 20 |
| Stahl 2 | 14.1 | 1202 | 0.85 | 8 |
| Stahl 3 | 14.4 | 1253 | 0.7 | 6.5 |

| | | | | |
|---|---|---|---|---|
| *erfindungsgemäss | | | | |

Für eine Überprüfung dieses Zusammenhangs bei Rm = 1'165 MPa standen nur zwei Stahlvarianten zur Verfügung (Tabelle 4). Da sich der Verschleiss aufgrund der tieferen Festigkeit langsamer einstellt, wurde das Kriterium für die Verschleissmarkenbreite auf 200 µm reduziert. Die Gegenüberstellung zeigt, dass bereits bei einem Rp0.2/Rm-Verhältnis von 0.88 deutlich besserer Werkzeugstandzeiten erreicht werden.

**Tabelle 4**

| | A5 | Rm | Rp0.2/Rm | Standzeit (V_{B} = 200 µm) |
|---|---|---|---|---|
| | % | MPa | MPa | Min |
| Stahl 1* *Gezogen bei 400°C Entspannt bei 500°C* | 16.2 | 1163 | 0.88* | 18 |
| Stahl 4 | 12.5 | 1167 | 0.67 | 9 |

| | | | | |
|---|---|---|---|---|
| *erfindungsgemäss | | | | |

Die Ergebnisse aus den Tabellen 2 und 3 sind in der Figur 1 zusammengefasst.

## Patentansprüche

1. Ein blankes bainitisches Langprodukt mit einem Gewichtsanteil von
0.16 bis 0.26 % Kohlenstoff,
0.60 bis 1.20% Silizium,
1.20 bis 1.70% Mangan,
0.70 bis 1.60% Chrom,
bis zu 0.20% Nickel,
bis zu 0.30% Molybdän,
bis zu 0.03% Schwefel,
bis zu 0.01 % Aluminium,
bis zu 0.03% Phosphor,
bis zu 0.25% Kupfer,
bis zu 0.001 % Bor,
bis zu 0.01 % Titan,
bis zu 0.01 % Vanadium
bis zu 0.01 % Niob
50 ppm bis 0.015% Stickstoff und
bis zu 0.01 % in oxidischen Einschlüssen gebundener Sauerstoff,
der Rest Eisen sowie stahlübliche Verunreinigungen,
wobei folgende Gefügebestandteile vorliegen:
60 bis 80% Bainit,
5 bis 30% Martensit,
0.5 bis 8% Ferrit und
3 bis 15% Restaustenit
und wobei der Zugversuch nach ISO 6892-1 ergibt:
eine Dehngrenze Rp0.2 = 950 bis 1'400 MPa
eine Zugfestigkeit Rm = 1'150 bis 1'400 MPa und
eine Bruchdehnung A5 = 9.0 bis 17.0%,
wobei 0.87 < Rp0.2/Rm < 0.99.

2. Das blanke bainitische Langprodukt nach Anspruch 1, wobei Rp0.2/Rm = 0.87 bis 0.94 beträgt.

3. Das blanke bainitisches Langprodukt nach Anspruch 1 oder 2, **dadurch gekennzeichnet, dass** es oxidische Einschlüsse enthält mit weniger als 50 Gew.-% Al₂O₃.

4. Das blanke bainitisches Langprodukt nach Anspruch 3, wobei die oxydischen Einschlüsse folgende relative Gewichtsanteile: 20 bis 50% CaO, 25 bis 65% SiO₂ und weniger als 30% Al₂O₃.

5. Verwendung eines blanken bainitsichen Langprodukts nach einem der Ansprüche 1 bis 4 für die spanabhebende Bearbeitung.

6. Verwendung eines blanken bainitischen Langprodukts nach einem der Ansprüche 1 bis 4 für die Herstellung von dynamisch belasteten Automobilkomponenten, insbesondere im Bereich der Dieselinjektion.

7. Verwendung nach Anspruch 5 oder 6, wobei das blanke bainitische Langprodukt vor der spanabhebenden Bearbeitung und/oder Komponentenherstellung einer Wärmebehandlung bis 2 Stunden bei 300 bis 600 °C unterzogen wird.

8. Verfahren zur Herstellung eines blanken bainitischen Langprodukts nach einem der Ansprüche 1 bis 4, umfassend die folgenden Schritte:
- Herstellen einer Stahllegierung mit einem Gewichtsanteil von
0.16 bis 0.26 % Kohlenstoff,
0.60 bis 1.20% Silizium,
1.20 bis 1.70% Mangan,
0.70 bis 1.60% Chrom,
bis zu 0.20% Nickel,
bis zu 0.30% Molybdän,
bis zu 0.03% Schwefel,
bis zu 0.01 % Aluminium,
bis zu 0.03% Phosphor,
bis zu 0.25% Kupfer,
bis zu 0.001 % Bor,
bis zu 0.01 % Titan,
bis zu 0.01 % Vanadium
bis zu 0.01 % Niob
50 ppm
bis 0.015% Stickstoff und
bis zu 0.01 % in oxidischen Einschlüssen gebundener Sauerstoff,
der Rest Eisen sowie stahlübliche Verunreinigungen,
und Vergiessen zu einer Form vordefinierten Formates;
- Wiedererwärmen des Einheitsformats, Warmwalzen zu Draht oder Stab und Abkühlen auf eine Temperatur unter 400°C mit einer Abkühlrate von 0.1 bis 8.0 K/s;
- chemische oder mechanische Entfernung der äusseren Eisenoxidhaut;
- Ziehen des Walzstahls durch ein Werkzeug mit vordefiniertem Innenprofil bei einer Temperatur von 25 bis 600°C;
- mechanisches Richten;
- Entspannen bei einer Temperatur von 250 bis 600°C.

## Claims

1. A blank bainitic long product with weight fractions of
0.16 to 0.26 % carbon,
0.60 to 1.20% silicon,
1.20 to 1.70% manganese,
0.70 to 1.60% chromium,
up to 0.20% nickel,
up to 0.30% molybdenum,
up to 0.03% sulfur,
up to 0.01 % aluminum,
up to 0.03% phosphorus,
up to 0.25% copper,
up to 0.001 % boron,
up to 0.01 % titanium,
up to 0.01 % vanadium
up to 0.01 % niobium
50 ppm to 0.015% nitrogen and
up to 0.01 % oxygen bound in oxidic inclusions,
the residue being iron and impurities usually contained in steel,
wherein the following structural constituents are present:
60 to 80% bainite,
5 to 30% martensite,
0.5 to 8% ferrite and
3 to 15% residual austenite
and wherein the drawing test according to ISO 6892-1 results in:
a yield strength Rp0.2 = 950 to 1'400 MPa
an ultimate tensile strength Rm = 1'150 to 1'400 MPa and
a breaking elongation A5 = 9.0 to 17.0%,
wherein 0.87 < Rp0.2/Rm < 0.99.

2. The blank bainitic long product according to claim 1, wherein Rp0.2/Rm is 0.87 to 0.94.

3. The blank bainitic long product according to claim 1 or 2, **characterized in that** it contains oxidic inclusions with less than 50 wt.-% Al₂O₃.

4. The blank bainitic long product according to claim 3, wherein the oxidic inclusions have the following relative weight fractions: 20 to 50% CaO, 25 to 65% SiO₂ and less than 30% Al₂O₃.

5. Use of a blank bainitic long product according to one of claims 1 to 4 for a chip removing machining process.

6. The use of a blank bainitic long product according to one of claims 1 to 4 for the production of dynamically stressed automotive components, particularly in the field of diesel injection.

7. The use according to claim 5 or 6, wherein the blank bainitic long product is subjected to a heat treatment at 300 to 600°C for 2 hours prior to the chip removing machining process and/or or to a component production.

8. A method for the production of a blank bainitic long product according to one of claims 1 to 4, comprising the following steps:
- producing a steel alloy with weight fractions of
0.16 to 0.26 % carbon
0.60 to 1.20% silicon,
1.20 to 1.70% manganese,
0.70 to 1.60% chromium,
up to 0.20% nickel,
up to 0.30% molybdenum,
up to 0.03% sulfur,
up to 0.01 % aluminum,
up to 0.03% phosphorus,
up to 0.25% copper,
up to 0.001% boron,
up to 0.01% titanium,
up to 0.01 % vanadium
up to 0.01% niobium
50 ppm to 0.015% nitrogen and
up to 0.01% oxygen bound in oxidic inclusions,
the residue being iron and impurities usually contained in steel, and casting to a mold of predefined format;
- reheating of the unit format, hot-rolling to wire or bar and cooling to a temperature below 400°C with a cooling rate of 0.1 to 8.0 K/s;
- chemical or mechanical removal of the outer iron oxide skin;
- drawing of the rolled steel by means of a tool with predefined internal profile at a temperature of 25 to 600°C;
- mechanical straightening;
- relaxing at a temperature of 250 to 600°C.

## Revendications

1. Ebauche de produit longitudinal bainitique renfermant, en pourcentage pondéral :
0,16 à 0,26 % de carbone,
0,60 à 1,20 % de silicium,
1,20 à 1,70 % de manganèse,
0,70 à 1,60 % de chrome,
jusqu'à 0,20 % de nickel,
jusqu'à 0,30 % de molybdène,
jusqu'à 0,03 % de soufre,
jusqu'à 0,01 % d'aluminium,
jusqu'à 0,03 % de phosphore,
jusqu'à 0,25 % de cuivre,
jusqu'à 0,001 % de bore,
jusqu'à 0,01 % de titane,
jusqu'à 0,01 % de vanadium,
jusqu'à 0,01 % de niobium,
50 ppm à 0,015 % d'azote, et
jusqu'à 0,01 % d'oxygène lié dans des inclusions d'oxyde,
le complément étant constitué par du fer et des impuretés habituelles des aciers,
les éléments de structure suivants étant présents :
60 à 80 % de bainite,
5 à 30 % de martensite,
0,5 à 8 % de ferrite, et
3 à 15 % d'austénite résiduelle, et
l'essai de traction selon la norme ISO 6892-1 donnant les résultats suivants :
une limite d'élasticité Rp0.2 = 950 à 1400 MPa,
une résistance à la traction Rm = 1150 à 1400 MPa, et
un allongement à la rupture A5 = 9,0 à 17,0 %,
avec 0,87 < Rp0.2/Rm < 0,99.

2. Ebauche de produit longitudinal bainitique conforme à la revendication 1,
dans lequel :
Rp0,2/Rm = 0,87 à 0,94.

3. Ebauche de produit longitudinal bainitique conforme à la revendication 1 ou 2,
**caractérisé en ce qu'**
il renferme des inclusions d'oxyde renfermant moins de 50 % en poids d'Al₂O₃.

4. Ebauche de produit longitudinal bainitique conforme à la revendication 3,
dans laquelle les inclusions d'oxyde renferment les proportions pondérales suivantes : 20 à 50 % de CaO, 25 à 65 % de SiO₂ et moins de 30% de Al₂O₃.

5. Utilisation d'une ébauche de produit longitudinal bainitique conforme à l'une des revendications 1 à 4,
pour l'usinage par enlèvement de copeaux.

6. Utilisation d'une ébauche de produit longitudinal bainitique conforme à l'une des revendications 1 à 4,
pour l'obtention de composants automobiles à charge dynamique, en particulier dans le domaine de l'injection diesel.

7. Utilisation conforme à la revendication 5 ou 6,
dans laquelle avant l'usinage par enlèvement de copeaux et/ou l'obtention des composants l'ébauche de produit longitudinal bainitique est soumise à un traitement thermique pendant jusqu'à deux heures à 300 à 600°C.

8. Procédé d'obtention d'une ébauche de produit longitudinal bainitique conforme à l'une des revendications 1 à 4,
comprenant les étapes suivantes consistant à :
fabriquer un alliage d'acier renfermant les proportions pondérales suivantes :
0,16 à 0,26 % de carbone,
0,60 à 1,20 % de silicium,
1,20 à 1,70 % de manganèse,
0,70 à 1,60 % de chrome,
jusqu'à 0,20 % de nickel,
jusqu'à 0,30 % de molybdène,
jusqu'à 0,03 % de soufre,
jusqu'à 0,01 % d'aluminium,
jusqu'à 0,03 % de phosphore,
jusqu'à 0,25 % de cuivre,
jusqu'à 0,001 % de bore,
jusqu'à 0,01 % de titane,
jusqu'à 0,01 % de vanadium,
jusqu'à 0,01 % de niobium,
50 ppm à 0,015 % d'azote, et
jusqu'à 0,01 % d'oxygène lié dans des inclusions d'oxyde,
le complément étant constitué par du fer et des impuretés habituelles dans les aciers,
et effectuer une coulée pour obtenir un modèle de forme prédéfinie, chauffer à nouveau le modèle unitaire, le laminer à chaud pour obtenir un fil ou une barre, et le refroidir à une température inférieure à 400°C avec une vitesse de refroidissement de 0,1 à 8.0 K/s,
- éliminer chimiquement ou mécaniquement la couche d'oxyde de fer externe,
- étirer l'acier laminé avec un outil ayant un profil interne prédéfini à une température de 25 à 600°C,
- effectuer un ajustage mécanique,
- effectuer une détente à une température de 250 à 600°C.
